# EUROPÄISCHE PATENTANMELDUNG

(11) **EP 4 671 405 A1**
(43) Veröffentlichungstag der Anmeldung: **31.12.2025**
(21) Anmeldenummer: 24185246.6
(22) Anmeldetag: 28.06.2024
(51) Int. Cl.: C22C 38/22, C22C 38/24, C22C 38/26

(54) **CHROM-KOHLENSTOFF-EISEN-HARTLEGIERUNG**

(71) Anmelder: Droigk Formenbau GmbH, 58640 Iserlohn Nordrhein-Westfalen (DE)
(72) Erfinder: Droigk, Andreas, 58640 Iserlohn (DE); Weber, Thomas, 38685 Langelsheim (DE)
(74) Vertreter: Meinke, Jochen

(57) **Zusammenfassung**

Die Erfindung betrifft eine Chrom-Kohlenstoff-Eisenhartlegierung auf Eisenbasis, wobei ein Chromgehalt von 1 % - 10 %, ein Kohlenstoffgehalt von 0,10 % - 0,5 %, und zusätzlich ein Vanadium-Bestandteil von 0,5 % - 5 %, ein Wolfram-Bestandteil von0,5 % - 1,5 %, ein Molybdän-Anteil von 0,5 % - 1,5 % und ein Niob-Bestandteil von 0,5 % - 1,5 % vorgesehen ist, um eine verbesserte Legierung zu schaffen, insbesondere, aber nicht nur, für den Einsatz auf glasformenden Werkzeugen.

## Beschreibung

Die Erfindung betrifft eine neuartige Chrom-Kohlenstoff-Eisen-Hartlegierung auf Eisenbasis. Chrom-Kohlenstoff-Eisen-Hartlegierungen sind grundsätzlich bekannt, so beispielsweise aus der DE 39 30 340 A1. Bei dieser schweißbaren und verschleißfesten Chrom-Kohlenstoff-Eisenhartlegierung mit 3% - 20% Chrom, 3% - 20% Mangan, 2% - 30% Vanadium und/oder Niob, Rest Kohlenstoff und Eisen, deren Kohlenstoffgehalt mindestens dem karbidisch abgebundenen Kohlenstoff entspricht und deren Matrix 5% - 15% Chrom und/oder Mangan sowie Kohlenstoff allenfalls in Lösung enthält, basiert die hohe Beständigkeit - auch bei höheren Temperaturen - unter dynamischer oder hoher statischer Belastung auf der Ausscheidung quasisphärolithischer Karbide des Vanadiums und/oder des Niobs in einer austenitischen bis ferritischen Matrix.

Die DE 197 33 306 C1 schlägt ein Zusatzmaterial zum thermischen Beschichten tribologisch beanspruchter Bauteile sowie thermisch und chemisch beanspruchter Bauteile des Maschinen-, Apparate- und Anlagenbaues vor. Dieses Zusatzmaterial ist ein Gemisch, eine gasverdüste Legierung, ein agglomeriertes Metallpulver, ein Fülldraht bzw. Füllband, ein Sinterband oder eine gegossene, umhüllte Stabelektrode, das sich aus einer Vielzahl verschiedener Komponenten zusammensetzt, mit zusammen höchstens 12% und Rest Eisen.

Die DE 10 2010 004 722 B4 schlägt einen verschleißbeständigen, warmfesten Werkstoff vor, der sich durch eine hartphasenreiche Guss-Legierung auf Eisenbasis mit einer bestimmten chemischen Zusammensetzung mit einem Rest Eisen auszeichnet.

Die DE 689 26 758 T2 aus der EP 0 339 436 B1 betrifft eine abriebfeste gesinterte Eisenlegierung, bestehend aus einer Dispersion von harten Legierungsteilchen und Verfahren zu ihrer Herstellung.

Die weitere DE 690 11 347 T2 aus der EP 0 377 452 B1 umfasst ein thermisches Sprühverfahren zum Erzeugen von Glasformkernen, während die weitere DE 692 27 480 T2 aus der EP 0 512 805 B1 eine Hartauftraglegierung mit präzipitierten Metallkarbiden beschreibt.

Die DE 199 01 170 B4 betrifft die Verwendung einer Eisenbasishartlegierung in Form eines nach dem Erschmelzen der Hartlegierung verdüsten Metallpulvers zum Innenpanzern von Metallzylindern durch Zentrifugalschleudergießen oder heißisostatisches Pressen.

Die DE 32 07 161 C2, die DE 32 38 555 C2 und die DE 36 13 389 A1 umfassen (Sinter)Hartlegierungen bzw. ein Verfahren zur Herstellung einer Hartauftragsschweißungs-Legierungszusammensetzung, während die DE 26 21 472 C2 die Verwendung einer Hartlegierung für Schneid,- Scher- oder Verformungswerkzeuge und die DE OS 26 45 574 ein Verfahren zur Herstellung von mit kohlenstofflegierten harten Legierungen und die DE 2 005 707 ein Hartstoffpulver zur Herstellung von metallgebundenen Hartstofflegierungen beschreibt.

Demgegenüber umfasst die DE 398 22 885 U1 einen Führungsring eines Mündungs-Formwerkzeuges für die maschinelle Hohlglasfertigung. Die österreichische Patentschrift AT 140839 weist eine Stahllegierung aus Eisen, Kohlenstoff, Mangan, Silizium und Chrom oder dessen Ersatzmetallen, während die DE 621 740 des Reichspatentamts die Verwendung einer Eisen-Chrom-Nickel-Silicium-Kohlenstoff-Legierung für hochfeuerbeständige Gegenstände beschreibt.

Gegenstand der DE 103 393 des Amts für Erfindungs- und Patentwesen der Deutschen Demokratischen Republik betrifft eine Innenauskleidung von Kugelmühlen mit Mahlplatten aus einer Eisen-Chrom-Kohlenstoff-Legierung, während sich die DE OS 28 37 122 mit einer Legierung auf Basis von Nickel, Chrom, Kohlenstoff und ggf. Eisen und deren Verwendung beschäftigt. Die europäische Patentanmeldung EP 0 059 864 A1 betrifft ein Procédé d 'elaboration d 'alliages métalliques amorphes á base de fer, de phoshore, de carbone et de chrome, et alliage obtenu.

Der weiteren europäischen Patentschrift EP 1 172 452 B1 ist nach der deutschen Übersetzung in der DE 601 09 528 T2 eine verschleißbeständige Eisenlegierung zu entnehmen, während die DE 22 14 146 C3 die Verwendung einer Eisen-Chrom-Kohlenstoff-Legierung für die Innenauskleidung von Kugelmühlen mit Mahlplatten beschreibt.

Die DE OS 2114 361 beschäftigt sich mit einem Verfahren zur Herstellung von Formstücken aus einer Chrom-Kohlenstoff-Eisen-Legierung und die österreichische Patentschrift AT 402 942 B mit einem Verfahren und Werkstoff zum Herstellen einer metallhaltigen und thermisch gespritzten Schicht sowie die Schweizer Patentschrift CH 652 147 mit einem pulverförmigen Werkstoff zum thermischen Spritzen. Die DE 34 90 081 C2 ebenfalls mit einem pulverförmigen Werkstoff zum thermischen Spritzen, während die DE 35 90 031 T1 einen Werkstoff zum Flammspritzen und sein Herstellungsverfahren umfasst.

Aufgabe der vorliegenden Erfindung ist, eine verbesserte Legierung zu schaffen, insbesondere, aber nicht nur, für den Einsatz auf glasformenden Werkzeugen.

Hierzu wird die aus Anspruch 1 ersichtliche Legierung vorgeschlagen. Die arteigenen Karbide, beispielsweise der Form MC, M₇C₃ usw., werden während der Erstarrung der Schmelze primär, eutektisch oder sekundär ausgeschieden. Dadurch wird die Legierung besonders verschleißbeständig.

Es können auch martensitische Gefügebestandteile vorliegen; diese sind aber für die Eigenschaften dieser Hartlegierung nicht entscheidend.

Vorteilhaft ist eine zähe Matrix aus einem Fe-Cr-Mischkristall und eingelagerten arteigenen Hartstoffen, hauptsächlich Karbide, vorgesehen.

Gemäß einem Ausführungsbeispiel weist eine Chrom-Kohlenstoff-Eisen-Hartlegierung auf Eisenbasis einen Chromgehalt von 1 % - 10 %, einen Kohlenstoffgehalt von 0,10 % - 0,5 % und zusätzlich einen Vanadium-Bestandteil von 0,5 % - 5 %, einen Wolfram-Bestandteil von 0,5 % - 1,5 %, einen Moblybdän-Anteil von 0,5 % - 1,5 % und einen Niob-Bestandteil von 0,5 % - 1,5% auf.

Hartlegierungen sind mehrphasige, metallische Werkstoffe, die schmelzmetallurgisch hergestellt und mit verschiedenen Verfahren weiterverarbeitet werden. Ihr Gefüge besteht aus einer verhältnismäßig zähen Matrix der Metalle Eisen, Kobalt oder Nickel, in die Hartphasen, wie Karbide, Boride und in wenigen Fällen auch Silizide, eingebettet sind [The97, Ber97]. Entsprechend den Matrixmetallen werden drei Gruppen von Hartlegierungen unterschieden (Tabelle 1). Neben den 0.g. genannten Basismetallen sind auch Legierungen aus anderen Metallen möglich. Fe, Ni, Co zeichnen sich jedoch durch eine ausreichende Löslichkeit für 0.g. hartphasenbildende Elemente in der Schmelze und eine geringe Löslichkeit im festen Zustand aus. Dadurch kommt es bei Abkühlung der Schmelze zu Ausscheidungen der 0.g. Hartphasen. Die Basismetalle verfügen außerdem über hohe Schmelzpunkte. Daraus resultieren die hohen Warmfestigkeiten der Hartlegierungen, so dass insbesondere Co-Basislegierungen maximale Anwendungstemperaturen oberhalb von 700 °C zulassen.

**Gruppen von Hartlegierungen**

| Basismetall (Ts) | Weitere Matrixelemente | Hartphasenbildner | Metalloiode |
|---|---|---|---|
| Fe(1536°C) | Mn Ni | Cr, W, Mo, V | C,(Si, B) |
| Co(1495°C) | \|Ni Cu | Cr W, Mo | C,(Si, B) |
| _Ni(1455°C) | Cu Fe, (Co) | Cr, Ni | B, (Si, C)_ |

Durch die Kombination einer metallischen Matrix mit eingebetteten Hartphasen lassen sich Werkstoffe mit einer Kombination aus hohem Verschleißwiderstand und ausreichender Bruchsicherheit erzielen. Der Anteil an Hartphasen liegt i.A. zwischen 15 und 45 Vol.-%. Werkstoffe mit mehr als 50 Vol.-% werden pulvermetallurgisch hergestellt (Hartverbundwerkstoffe).

Die Matrix selbst ist durch ihren Volumenanteil und ihre Zusammensetzung für die mechanische und chemische Beanspruchbarkeit bestimmend. Die ausgeschiedenen Hartphasen bestimmen im großen Maße das Verschleißverhalten. Weiterhin hat die Anbindung zwischen den Hartphasen und der Matrix einen großen Einfluss auf die mechanischen und chemischen Eigenschaften.

Beim Erstarren der Hartlegierung werden primäre (direkt aus der Schmelze) und/oder eutektische Hartphasen ausgeschieden. Im stark vereinfachten binären System, bestehend aus einem der 0.g. Martixmetalle und einem Metalloid (B, C, Si) beginnt bei Erstarrung einer untereutektischen Schmelze zunächst die Bildung einer primären Metallmatrix, die in Form von Dendriten in die Schmelze hineinwächst. Die so entstandenen Metallzellen werden bei weiterer Abkühlung mit einem Eutektikum aus Metallmatrix und eutektischen Hartphasen umgeben. Im Falle übereutektischer Legierungen werden zunächst primäre gröbere Hartphasen ausgeschieden. Durch weitere Abkühlung unter die eutektische Temperatur kommt es dann zur Bildung des Eutektikums. Bild 1 stellt die die Bildung des Gefüges von Hartlegierungen mit einem Eutektikum schematisch dar. Neben der Ausscheidung aus der Schmelze können Hartphasen durch weitere Abkühlung oder durch Wärmebehandlungsverfahren aus dem erstarrten Mischkristall entstehen, hier spricht man von sekundären Hartphasen. Aufgrund ihrer Größe werden sie jedoch zumeist der Matrix zugeordnet [The04]. Sie sind deutlich kleiner als die primären Hartphasen und haben keinen großen Einfluss auf die Verschleißbeständigkeit etwa bei furchendem Verschleiß, verbessern aber die Stützwirkung der Matrix.

Figur 1 zeigt eine schematische Darstellung der Entstehung des Gefüges von Hartlegierungen bei Erstarrung mit einem Eutektikum nach [Ber97]. S: Schmelze, MM: Metallmatrix, HP: Hartphase, PMM: primär ausgeschiedene Metallmatrix, PHP: Primär ausgeschiedene Hartphase, E: Eutektikum, M: Metallanteil, T: Temperatur,
Das entstehende Gefüge hängt nicht nur von der Zusammensetzung der Legierungen und dem Temperaturbereich seiner Entstehung ab. Der Abkühlgradient hat einen bedeutenden Einfluss auf das Gefüge. Durch eine Steigerung der Abkühlgeschwindigkeit entsteht ein feinkörnigeres Gefüge als bei einer vergleichsweise langsamen Abkühlung, da der Abstand der Dendriten zueinander sinkt. Das bedeutet auch, dass das Gefüge stark von der Verarbeitung der Hartlegierungen abhängig ist. Der mittlere Netzdurchmesser, d.h. der mittlere Durchmesser der Metallzellen, kann bei Abkühlung einer untereutektischen Schmelze bis auf etwa 100 µm anwachsen, wenn die Legierung im Sandgussverfahren verarbeitet wird. Wir die gleiche Legierung auftraggeschweißt, können sich Netzdurchmesser einstellen, die um eine Größenordnung kleiner sind als in Gußteilen [Ber97].

Als Hartphasen eigenen sich besonders Metallkarbide und -boride, da der hohen Löslichkeit der Komponenten in der Schmelze eine geringe Löslichkeit im festen Zustand gegenübersteht. Duch den Erstarrungsvorgang kommt es daher zu einer Ausscheidung primärer und/oder eutektischer Hartphasen. Von technischer Bedeutung für Hartlegierungen sind die Karbide und Boride der Elemente Titan, Niob, Vanadium, Chrom, Eisen und Wolfram.

Bei den in Hartlegierungen enthaltenen Hartphasen handelt es sich um Metall-Metalloidverbindungen bei denen die Atome der Hartphasen neben einem kovalenten Bindungsanteil über das Elektronengas auch metallisch gebunden sind, Daraus resultieren kohärente, bzw. teilkohärente Grenzflächen zwischen Matrix und Hartphase und somit eine gute Anbindung zwischen den Hartphasen und der metallischen Matrix. Bei kovalent gebundenen Hartphasen etwa entsteht aufgrund der unterschiedlichen Bindungstypen von Matrix und Hartphase eine scharfe Grenze und somit eine schlechtere Anbindung an den Matrixwerkstoff. Die Härte der metallischen Hartphasen liegt dabei zwischen den metallischen Matrizes und kovalent gebundenen Hartphasen, wie etwa Bornitrid, dessen Härte im Bereich von etwa 5000 HV 0,05 liegt. Für metallische Hartphasen nennt die Literatur Werte von etwa 800 HV 0,05 für Ni₃B bis etwa 4000 HV 0,05 für TiB₂ [Ber97]. Die Hartphasen werden in allgemeiner Schreibweise entsprechend ihrer Zusammensetzung als MₘXₙ. bezeichnet. X steht dabei für das Metalloid, M für das an der Hartphase beteiligte Metall (unlegierte Hartphase), bzw. mehrere Metalle (z.B. (Fe, Cr)₃C, ein Mischkarbid).

Die Hartphasen bestimmen vornehmlich den Widerstand gegen Verschleißbeanspruchung, während die Metallmatrix eine stützende Wirkung hat. Die Verschleißfestigkeit wird überwiegend durch das Volumenverhältnis der Hartstoffe im Gefüge, ihrer Art, Form, Korngrößenverteilung und Einlagerungsrichtung im Verhältnis zur Richtung der Verschleißbeanspruchung bestimmt. Dabei sollte etwa bei furchendem Verschleiß die Hartphase eine höhere Härte und Bruchzähigkeit aufweisen als das Abrasiv [The97]. Um ein Ausheben der Hartphasen mit dem Span zu verhindern, sollten sie zudem größer als die Furchenbreite sein. Grobe Hartphasen führen allerdings zu einer geringeren Bruchfestigkeit der Hartlegierungen.

Die Gefügeausbildung kann durch Verarbeitungsverfahren beeinflusst werden. Der Zustand der Korngrenzen Hartphase-Matrix geht als Parameter des Systems und seines Verschleißwiderstands ein. Hartlegierungen sind vornehmlich Gusswerkstoffe, Ihr Einsatz erfolgt unmittelbar als Gussteil, als gegossener Schweißzusatzwerkstoff, als Legierungspulver mechanisch zerkleinert, verdüst oder auch nach dem Verschmelzen verschiedener Bestandteile während des Auftragens. Neben Bauteilen aus Vollmaterial bieten sich Hartlegierungen auch zum Herstellen von Schichtverbundwerkstoffen an, insbesondere dann, wenn die mechanischen Eigenschaften der Hartmetalle ihre Verwendung als Konstruktionswerkstoff etwa bei großvolumigen Bauteilen nicht zulassen. Die Verwendung von Hartlegierungen als Schichtwerkstoffe bergen zum einen Kostenvorteile, da sich kostengünstige Materialien, wie z.B. niedrig legierte und vergleichsweise Stähle als Konstruktionswerkstoff verwenden lassen. Darüber hinaus weisen die Substratmaterialen i.A. eine bessere Zähigkeit auf, so dass die Bruchsicherheit der so hergestellten Bauteile verbessert wird.

Zur Herstellung derartiger Verbunde bieten sich insbesondere Auftragschweißverfahren als auch thermische Spritzprozesse an. Die mit diesen Verfahren erzeugten Schichtdicken reichen dabei von wenigen hundert Mikrometern bis hin zu mehreren Millimetern, Die Schweiß- bzw. Spritzzusatzwerkstoffe liegen dabei 1A. als Pulver vor. Durch die Verwendung von Fülldrähten, d.h. von Drähten, in denen Pulver in einem Mantel aus einer duktilen Legierung vorliegen, ist die Verarbeitung mit drahtbasierten Verfahren möglich. Im Bereich des Thermischen Spritzens sind dies z.B. Draht-Flammspritz- oder Lichtbogenverfahren. Die Verarbeitung pulverförmiger Zusätze erfolgt mit Pulver-Flammspritz-, Hochgeschwindigkeits-Flammspritz- oder auch mit Plasmaspritzverfahren [Lug02].

Durch ein nachträgliches Einschmelzen der Schichten lassen sich die Eigenschaften der Schichten verbessern, da die in thermischen Spritzschichten unvermeidbaren Poren verschwinden. Hierdurch kommt es zu einer Abnahme der Schichtdicke, die bei der Auslegung des Spritzprozesses zu berücksichtigen ist. Für das nachträgliche Einschmelzen eignen sich mit Bor legierte Nickel- und Kobaltbasislegierungen, da die Eutektika solcher Legierungen im Vergleich zu Stahl oder Gusseisen niedrige Schmelzpunkte aufweisen. Technische Bedeutung haben hier insbesondere NiCrBSi-Legierungen und Stellite erlangt. Das Korrosionsverhalten von Hartlegierungen wird zum Teil durch die Zusammensetzung der metallischen Matrix und der Hartphasen bestimmt. Dadurch hat das Basismetall einen großen Einfluss auf die Korrosionsbeständigkeit, Generell gilt, dass eine höhere chemische Bindungskraft zu verbesserter Korrosionsbeständigkeit führt. Die metallische Matrix stellt aufgrund ihrer metallischen Bindung den am wenigsten beständigen Bestandteil des Gefüges dar. Die Hartphasen mit Anteilen an metallischer und kovalenter Bindung zeigen sich deutlich beständiger und werden im Allgemeinen kaum angegriffen. Die Schwachstelle des Gefüges ist die Grenzfläche zwischen den Hartphasen und der Matrix. Bei der Grenzfläche handelt es sich um einen gestörten Kristallbereich, der zusätzlich von Zugeigenspannungen überlagert werden kann. Daher beginnt hier bei Nasskorrosion der Korrosionsangriff. Die Anteile an Grenzflächen, deren Größe und Verteilung gehen einher mit denen der Hartphasen. Somit beeinflussen die Hartphasen zu einem Großteil den Verlauf des Korrosionsangriffs, obwohl sie selbst i.A. beständig sind [Ber97].

Die wesentlichen und wichtigen Elemente der Legierung sind neben Eisen vor allem Chrom, Vanadium und Kohlenstoff. Sie ist bis 900°C temperaturbeständig. Es gibt keine Phasenumwandlungen und damit verbundene Volumenänderungen bis zu diesem Temperaturbereich.

Die Legierung ist auch korrosionsbeständig, gegen wässrige und auch temperaturinduzierte Korrosionsangriffe, da der angestrebte Chromgehalt über 20% liegt. Zudem wird nur ein kleiner Teil des Chroms in Form von Karbiden abgebunden.

Der Kohlenstoff zur Bildung der Karbide liegt in der Legierung gelöst vor, und kommt auch aus dem Grundwerkstoff während des Aufschweißens (Grundwerkstoffe sind in der Regel Gusseisen mit bis zu 3% Kohlenstoff).

Als Beschichtungsverfahren für den Einsatz auf den Glasform- und Werkzeugen kommen die klassischen Auftragsschweißverfahren (PTA usw.) oder moderne "Claddingverfahren" (Lasercladding usw) zum Einsatz. Dazu wird die Legierung in Pulverform dargestellt, vorzugsweise mit Körnungen < 250 µm.

Die Beschichtung erfolgt beispielsweise auf Glasformen für die Glasflaschenherstellung.

Die Erfindung ist nachstehend anhand der Tabelle noch einmal näher erläutert.

### Zusammensetzung der Legierung:

| | | |
|---|---|---|
| ∘ | Fe | Basis |
| ∘ | Cr: | 1 - 10 % |
| ∘ | V: | 0,5 - 5% |
| ∘ | C: | 0,10 - 0,5 % |
| ∘ | W: | 0,5 - 1,5 % |
| ∘ | Mo: | 0,5 - 1,5 % |
| ∘ | Nb: | 0,5 - 1,5 % |

Aufbau der Legierung durch zwei Komponenten:
1. zähe Matrix aus einem FeCr-Mischkristall
2. eingelagerte "arteigene" Hartstoffe, hauptsächlich Karbide.

Diese arteigenen Karbide (der Form MC, MC₇,C₃) werden während der Erstarrung der Schmelze ausgeschieden (primär, eutektisch oder sekundär). Dadurch wird die Legierung verschleißbeständig.

Es können auch martensitische Gefügebestandteile vorliegen, diese sind aber für die Eigenschaften dieser Hartlegierung nicht entscheidend.

Die wesentlichen und wichtigen Elemente der Legierung sind neben Fe dann Cr, V und C.

Diese Legierung ist temperaturbeständig bis 900°C.

Es gibt keine Phasenumwandlungen und damit verbundene Volumenänderungen bis zu diesem Temperaturbereich. Im Einsatz als Glasformwerkzeug wird die Dauertemperatur von 300°C allerdings nicht überschritten.

Beispielhaft sei hier die Schweißung einer solchen Legierung auf einem Führungsring für Glas-Formen gezeigt, die in der Behälterglasindustrie eingesetzt werden.

Diese Führungsringe sind stranggegossen in GG25.

### Ausgewählt für eine Beschichtung solcher Ringe wurde diese Legierung:

| **Fe** | **Cr** | **Si** | **C** |
|---|---|---|---|
| bal | 0,75 | 0,7 | 0,15 |

Diese Legierung wird durch den Prozess einer inerten Gasverdüsung als Pulver hergestellt. Die anschließend ausgesiebte Pulverfraktion beträgt -180+50 µm und ist mittels Pulverauftragschweißen (PTA-Verfahren) auf den Ring aufgebracht. Die Temperaturführungen vor und nach dem Schweißen sind wichtig, um eine Rißbildung zu vermeiden.

Figur 2 zeigt einen Querschliff durch die aufgepanzerte Schicht FeCrSiC auf GG25 Grundwerkstoff.

Es sind drei Bereiche zu erkennen:
a. der unveränderte Grundwerkstoff GG25,
b. eine Übergangszone sowie
c. außen die Schicht.

Für den Einsatz als verschleißfeste Schicht auf dem Führungsring ist eine Härte von > 400 HV in der aufgetragenen Schicht notwendig. Der Härteverlauf, wie in Tabelle 1 wiedergegeben, zeigt die Härte in der geschweißten Schicht sowie in der Übergangszone entlang der eingezeichneten Linie in Fig. 1.

Figur 3 zeigt einen Härteverlauf in der geschweißten Schicht, Übergangbereich und Grundwerkstoff.

Eine Schichthärte von ca. 500 HV ist für den Anwendungsfall als Führungsring in der Behälterglasindustrie optimal. Diese wird durch eine "geführte" Martensitbildung während des Schweißens erreicht. Der Kohlenstoffgehalt des Grundwerkstoffs GG25 beträgt C > 3%. Während des Schweißens kommt es zu einer Diffusion des Kohlenstoffs in die und Vermischung mit der Schicht und ermöglicht somit diese gewünschte Martensithärtung. Hier ist der Kohlenstoffgehalt der Ausgangsschicht mit nur 0,15% auf die zu erwartende Kohlenstoffanreicherung während des Schweißens abgestimmt. So entsteht diese "geführte" Martensitbildung. Die Beimischungen von Cr und Si unterstützen diesen Effekt.

Ziel ist hier durch "diese metallurgische Führung" eine Teil-Martensitbildung in der Schicht zu erreichen, um noch ausreichend Zähigkeit im Gefüge beizubehalten.

Eine Rissbildung kann dann ebenfalls vermieden werden; dazu sind sowohl die Vorwärmbedingungen (max. 350°C) als auch die Abkühlbedingungen (langsames Abkühlen auf Raumtemperatur wichtig.

In dieser Weise behandelte Führungsringe für die Behälterglasindustrie zeigen einen optimalen Einsatz mit einer deutlichen Verlängerung der Standzeit.

## Patentansprüche

1. Chrom-Kohlenstoff-Eisen-Hartlegierung auf Eisenbasis,
**dadurch gekennzeichnet,**
**dass** ein Chromgehalt von 1 % - 10%, ein Kohlenstoffgehalt von 0,10 % - 0,5 %, und zusätzlich ein Vanadium-Bestandteil von 0,5 % -5%, ein Wolfram-Bestandteil von 0,5 % - 1,5 %, ein Molybdän-Anteil von 0,5 % - 1,5 % und ein Niob-Bestandteil von 0,5 % - 1,5 % vorgesehen ist.

2. Legierung nach Anspruch 1,
**dadurch gekennzeichnet,**
**dass** eine zähe Matrix aus einem Fe-Cr-Mischkristall und eingelagerten arteigenen Hartstoffen, hauptsächlich Karbiden, vorgesehen ist.

3. Verwendung einer Legierung nach Anspruch 1 oder 2 zur Beschichtung von Glas-formen für die Glasflaschenherstellung.

4. Glasform zur Herstellung von Mündungen von Glasflaschen,
**dadurch gekennzeichnet,**
**dass** diese mit einer Legierung gemäß Anspruch 1 oder 2 beschichtet ist.

5. Pulver zur Beschichtung von Mündungsformen, bestehend aus einer Legierung gemäß Anspruch 1 oder 2.
